# EUROPÄISCHE PATENTSCHRIFT

(11) **EP 2 401 789 B1**
(45) Veröffentlichungstag und Bekanntmachung des Hinweises auf die Patenterteilung: **09.04.2014**
(21) Anmeldenummer: 10704937.1
(22) Anmeldetag: 22.02.2010
(51) Int. Cl.: H01R 13/03, H01R 43/16, H01R 13/24

(54) **VERFAHREN ZUR HERSTELLUNG FLEXIBLER METALLKONTAKTE**
METHOD FOR PRODUCING FLEXIBLE METAL CONTACTS
PROCÉDÉ DE FABRICATION DE CONTACTS MÉTALLIQUES FLEXIBLES

(30) Priorität: 25.02.2009 EP 09153561
(43) Veröffentlichungstag der Anmeldung: 04.01.2012
(73) Patentinhaber: BASF SE, 67056 Ludwigshafen (DE)
(72) Erfinder: HAASS, Frank, 64390 Erzhausen (DE)
(86) Internationale Anmeldenummer: PCT/EP2010/052194
(87) Internationale Veröffentlichungsnummer: WO 2010/097360

(56) Entgegenhaltungen:
- EP-A2- 0 901 191
- WO-A2-2005/029644
- US-A1- 2006 094 269
- US-A1- 2006 211 276

## Beschreibung

Die Erfindung betrifft Verfahren zur Herstellung flexibler elektrischer und/oder thermischer Metallkontakte zur Verbindung elektrischer, elektronischer oder thermischer Bauteile, derartige Kontakte und ihre Verwendung zum Ausgleich mechanischer und/oder thermischer Spannungen in einem elektrischen, elektronischen oder thermischen Bauteil.

Ein wesentliches Element elektrischer, elektronischer und thermischer Bauteile ist die Kontaktierung. Die Kontaktierung stellt die physikalische Verbindung zwischen dem Material im "Herzen" des Bauteils (das für den gewünschten Effekt des Bauteils verantwortlich ist) und der "Außenwelt" her. Der Aufbau eines solchen Kontaktes ist in Fig. 1 schematisch dargestellt.

Das Material **1** innerhalb des Bauteils sorgt für den eigentlichen Effekt des Bauteils. Dies kann zum Beispiel ein elektrischer Widerstand sein, ein Diodenmaterial, ein Kondensator, ein Piezokristall, oder ein thermoelektrischer Schenkel. Die Benennung als das Material soll an dieser Stelle keine Beschränkung auf ein einziges Material sein, es kann sich dabei durchaus um mehrere Materialien, Komposite oder sonstige "Baueinheiten" handeln. Relevant ist, auch im Sinne der Erfindung, dass das Material 1 von einem elektrischen Strom und/oder einem Wärmestrom durchflossen werden muss, um seinen Zweck in dem Gesamtaufbau zu erfüllen.

Genau diese Ankopplung des elektrischen und/oder Wärmestroms kann sich nun als limitierend für die Leistungscharakteristik des Bauteils herausstellen. Ein üblicher Aufbau ist in Fig. 1 gezeigt. Das Material **1** ist an zumindest zwei Seiten über die Kontakte **4** und **5** mit den Zuleitungen **6** bzw. **7** verbunden. Die Schichten **2** und **3** sollen dabei eine gegebenenfalls notwendige Zwischenschicht (Barrierematerial, Lot, Haftvermittler o.ä.) zwischen dem Material **1** und den Kontakten **4** und **5** symbolisieren. Diese Zwischenschichten können aber durchaus auch entfallen oder auch mehrfache Schichten sein, was vom spezifischen Aufbau des Bauteils abhängt. Die jeweils paarweise zueinander gehörenden Segmente **2/3, 4/5, 6/7** können, müssen aber nicht identisch sein. Dies hängt letztlich ebenfalls vom spezifischen Aufbau und der Anwendung ab, ebenso wie auch die Flussrichtung von elektrischem Strom bzw. Wärmestrom durch den Aufbau.

Die wichtige Rolle kommt nun den Kontakten **4** und **5** zu. Diese besorgen eine enge Verbindung zwischen Material und Zuleitung. Sind die Kontakte schlecht, so treten hier hohe Verluste auf, die die Leistung des Bauteils stark einschränken können. Aus diesem Grund werden die Kontakte häufig auch auf das Material aufgepresst. Die Kontakte sind also einer starken mechanischen Belastung ausgesetzt. Diese mechanische Belastung nimmt noch zu, sobald erhöhte (oder auch erniedrigte) Temperaturen oder/und thermische Wechsel eine Rolle spielen. Die thermische Ausdehnung der im Bauteil verbauten Materialien führt unweigerlich zu mechanischer Spannung, die im Extremfall durch einen Abriss des Kontaktes zu einem Versagen des Bauteils führen kann.

Um dem vorzubeugen, müssen die verwendeten Kontakte eine gewisse Flexibilität und Federeigenschaften aufweisen, damit solche thermischen Spannungen ausgeglichen werden können.

Ein Metallblech oder Metallplättchen ist normalerweise nicht weich oder flexibel genug, um den Ansprüchen zu genügen.

Bei thermoele ktrischen Bauelementen, die in einem mitunter recht großen (mehrere Hundert Kelvin) Temperaturgradienten betrieben werden, ist die Verwendung solcher "puffernder" Kontakte aus der Literatur bekannt. So beschreibt N. Eisner, Mat. Res. Soc. Symp. Proc. 1991, 234, 167, die Verwendung von flexiblen Metallplatten zur Kontaktierung in thermoelektrischen Generatoren.

EP-A-0 901 191 betrifft eine elektrische Verbindung aus einem gewebten Maschenwerk. Das Gewebe besteht aus parallelen leitfähigen Metallfäden, die mit nicht leitfähigen Fäden kreuzweise verwoben sind. Das Gewebe wird in eine Harzmatrix eingebettet. Es wird angegeben, dass das leitende Gewebe verformt werden kann.

US 2006/0094269 betrifft einen elektrischen Kontakt und ein Verfahren zu seiner Herstellung. Der Kontakt wird aus einem Gewebe oder einem perforierten Metallblatt hergestellt, das in eine gewünschte Form deformiert werden kann unter Anwendung einer elastischen Deformation und einer plastischen Deformation. Es kann eine gefaltete oder nicht gefaltete Schichtstruktur ausgebildet werden. Das Metallgewebe ist so ausgebildet, dass keine weiteren Stützelemente erforderlich sind.

Die beschriebenen Kontakte sind noch nicht für alle Anwendungen ausreichend flexibel und anpassungsfähig bei starken Temperaturschwankungen.

Aufgabe der vorliegenden Erfindung ist die Bereitstellung eines Verfahrens zur Herstellung flexibler elektrischer und/oder thermischer Metallkontakte zur Verbindung elektrischer, elektronischer oder thermischer Bauteile, das zu flexiblen oder federnden Kontakten führt, die insbesondere für thermoelektrische Anwendungen ein vorteilhaftes Eigenschaftsspektrum zeigen.

Die Aufgabe wird erfindungsgemäß gelöst durch ein Verfahren zur Herstellung flexibler elektrischer und/oder thermischer Metallkontakte zur Verbindung elektrischer, elektronischer oder thermischer Bauteile, bei dem man Metallfaservliese mit einem mittleren Faserdurchmesser im Bereich von 1 bis 500 µm durch Walzen unter Kaltverformung zu Faserplatten verdichtet.

Es wurde nun gefunden, dass sich durch Walzen von feinen Vliesen sehr dichte Faserplatten herstellen lassen, die im Bauteil eine hohe thermische und elektrische Leitfähigkeit aufweisen und darüber hinaus mechanisch sehr stabil sind, aber gleichzeitig weich (also auf Druck nachgebend bzw. federnd) und flexibel genug sind, um thermische und mechanische Spannungen auszugleichen.

Dabei können je nach Anwendungszweck verschiedene Metalle eingesetzt werden. Besonders bevorzugt sind natürlich klassische Kontaktierungsmetalle wie Kupfer, Silber, Gold, Aluminium, Eisen oder Stähle, aber prinzipiell ist das Verfahren für jedes metallisch leitfähige Material anwendbar. Gemäß einer Ausführungsform der Erfindung handelt es sich bei dem Metall um Cu, Ag, Au, Fe, Ni, Pt, Al oder Legierungen davon.

In den Metallvliesen beträgt der mittlere Faserdurchmesser 1 bis 500 µm, vorzugsweise 10 bis 100 µm, insbesondere 40 bis 80 µm. Die Metallvliese weisen vorzugsweise in zwei Raumrichtungen eine höhere Ausdehnung als in der dritten Raumrichtung auf, so dass es sich um flächige Vliese handelt. Die herzustellenden Metallkontakte weisen vorzugsweise einen mittleren Durchmesser oder eine Dicke im Bereich von 100 µm bis 10 mm auf.

Als Einsatzstoffe können strukturierte oder unstrukturierte (im Sinne der Faserrichtung) Vliese benutzt werden. Die Gewebedichte hat natürlich einen Einfluss auf das Ergebnis, aber grundsätzlich gibt es hier keine Einschränkungen hinsichtlich Flächendichte o. ä.

Es gibt außerdem keine Einschränkung bei der Oberfiächenbeschaffenheit der einzelnen Faser. Eine rauhe Faseroberfläche führt zwar rasch zu einer dichten Verzahnung im Produkt, aber auch ein Vlies aus glatten Fasern lässt sich problemlos verarbeiten und verdichten.

Die Metallfaservliese können vor der Verdichtung ein- oder mehrfach gefaltet werden zur Bildung dickerer Vliesschichtungen, Auch Metallfaservliese unterschiedlicher Metalle können zu einem Schichtverbund kombiniert werden. Auch Vliese mit unterschiedlicher Ausrichtung können aufeinander gelegt werden. In der Regel weisen Vliese eine oder zwei Vorzugsrichtungen auf. Aufeinander gelegte oder aufeinander folgende Schichten können dabei dieselbe Vorzugsrichtung zeigen, oder die Vorzugsrichtungen können in den einzelnen Schichten einen Winkel zueinander ausbilden. Beispielsweise kann ein unidirektionaler Metallfaservlies abwechselnd in Längs- und Querrichtung aufeinander gelegt werden.

Der Herstellungsprozess selbst geht bevorzugt von einem Metallfaservlies aus. Dieses kann z. B. direkt für die Verdichtung eingesetzt werden. Es ist aber auch möglich, das Vlies vor der Verdichtung mehrfach zu falten (wie eine Zeitung), und anschließend zu kompaktieren. Auf diese Weise werden dickere und eng verzahnte Kontaktplatten erhalten. Es ist prinzipiell auch möglich, erst nach einem ersten Verdichtungsschritt eine Faltung durchzuführen und anschließend nochmals zu verdichten (und den Vorgang ggf. mehrfach zu wiederholen), allerdings führt dies durch die glattere Oberfläche des einmal verdichteten Materials normalerweise zu einer schlechteren Verzahnung dieser einzelnen Schichten.

Da die Verdichtung beim Walzen ein gerichteter Vorgang ist, spielt letztlich auch die Orientierung des Werkstückes dabei eine Rolle, zumal ja auch das Vlies selbst mitunter eine Vorzugsorientierung der Faser aufweist. Eine sukzessive "kreuzweise" Verdichtung in zwei zueinander senkrechten Raumrichtungen erscheint daher am günstigsten für eine enge und dichte Verzahnung.

Das Walzen kann in einer einfachen Walzeinrichtung, aber auch unter Verwendung mehrerer parallel oder seriell eingesetzten Walzen erfolgen. Die Walzen können dabei sowohl eine glatte als auch eine strukturierte Oberfläche aufweisen. Letzteres kann von Vorteil sein, wenn eine gewisse Oberflächenrauhigkeit im Produkt gewünscht wird.

Das Kaltverformen kann gegebenenfalls mit einem Erwärmen oder einer Kühlung kombiniert werden, um die Verarbeitungseigenschaften der jeweiligen Metalle in Abhängigkeit von der Faserdicke an das jeweilige Walzverfahren anzupassen.

Die Verfahren können darüber hinaus zur kontinuierlichen und zur diskontinuierlichen Produktion eingesetzt werden.

Die Erfindung betrifft auch flexible elektrische und/oder thermische Metallkontakte aus Faserplatten, erhältlich nach dem vorstehend beschriebenen Verfahren.

Diese Metallkontakte werden bevorzugt zum Ausgleich mechanischer und/oder thermischer Spannungen in einem elektrischen, elektronischen oder thermischen Bauteil verwendet. Dabei werden insbesondere die mechanischen und/oder thermischen Spannungen, die unter Betriebsbedingungen auftreten können, ausgeglichen.

Die Faserplatten oder Metallkontakte können in einer Vielzahl von Anwendungen eingesetzt werden, bei denen es auf eine gute Wärme- und/oder elektrische Leitfähigkeit ankommt. Bevorzugte Anwendungsgebiete sind die Thermoelektrik, Magnetokalorik, elektronische Bauteile wie Kondensatoren, Brennstoffzellen, Trafos, Batterien, elektrische Generatoren, die Photovoltaik oder Systemkombinationen davon. Besonders bevorzugt ist das Bauteil ein thermoelektrischer Generator oder ein Peltier-Element.

Die Erfindung wird durch das nachfolgende Beispiel näher erläutert.

### Beispiel 1

Es wurde ein Kupfervlies mit einer Drahtstärke von 60 µm durch Walzen in eine Faserplatte überführt. Dabei wurde von einer Ausgangsdicke von 4,5 mm auf 0,9 mm verdichtet.

### Beispiel 2

Es wurde ein Kupfergewebe mit einem Faserdurchmesser von 60 µm und einem Flächengewicht von 1700 g/m² durch Walzen in eine Faserplatte überführt. Dabei wurde von einer Ausgangsdicke von 6,0 mm auf 1,4 mm verdichtet.

## Patentansprüche

1. Verfahren zur Herstellung flexibler elektrischer und/oder thermischer Metallkontakte zur Verbindung elektrischer, elektronischer oder thermischer Bauteile, bei dem man Metallfaservliese mit einem mittleren Faserdurchmesser im Bereich von 1 bis 500 µm durch Walzen unter Kaltverformung zu Faserplatten verdichtet.

2. Verfahren nach Anspruch 1, **dadurch gekennzeichnet, dass** der mittlere Faserdurchmesser 10 bis 100 µm beträgt.

3. Verfahren nach einem der Ansprüche 1 oder 2, **dadurch gekennzeichnet, dass** das Metall ausgewählt ist aus Cu, Ag, Au, Fe, Ni, Pt, Al und Legierungen davon.

4. Verfahren nach einem der Ansprüche 1 bis 3, **dadurch gekennzeichnet, dass** die Metallkontakte einen mittleren Durchmesser oder eine Dicke im Bereich von 100 µm bis 10 mm aufweisen.

5. Verfahren nach einem der Ansprüche 1 bis 4, **dadurch gekennzeichnet, dass** man die Metallfaservliese vor der Verdichtung ein- oder mehrfach faltet zur Ausbildung dickerer Vliesschichtungen.

6. Verfahren nach einem der Ansprüche 1 bis 5, **dadurch gekennzeichnet, dass** man Metallfaservliese mindestens zweier unterschiedlicher Metalle übereinander legt und diesen Verbund verdichtet.

7. Verfahren nach einem der Ansprüche 1 bis 6, **dadurch gekennzeichnet, dass** die Verdichtung sukzessive in zwei zueinander senkrechten Raumrichtungen erfolgt.

8. Flexible elektrische und/oder thermische Metallkontakie aus Faserplatten, erhältlich nach einem Verfahren gemäß einem der Ansprüche 1 bis 7.

9. Verwendung von Metallkontakten nach Anspruch 8 zum Ausgleich mechanischer und/oder thermischer Spannungen in einem elektrischen, elektronischen oder thermischen Bauteil.

10. Verwendung nach Anspruch 9, **dadurch gekennzeichnet, dass** das Bauteil ein thermoelektrischer Generator oder ein Peltier-Element ist.

## Claims

1. A method for producing flexible electrical and/or thermal metal contacts for connecting electrical, electronic or thermal components in which metal fiber nonwovens with an average fiber diameter in the range from 1 to 500 µm are compacted by rolling involving cold working to form fibrous sheets.

2. The method according to claim 1, wherein the average fiber diameter is 10 to 100 µm.

3. The method according to either of claims 1 and 2, wherein the metal is selected from Cu, Ag, Au, Fe, Ni, Pt, Al and alloys thereof.

4. The method according to one of claims 1 to 3, wherein the metal contacts have an average diameter or a thickness in the range from 100 µm to 10 mm.

5. The method according to one of claims 1 to 4, wherein the metal fiber nonwovens are folded one or more times before compaction, to form thicker nonwoven coverings.

6. The method according to one of claims 1 to 5, wherein metal fiber nonwovens of at least two different metals are laid one on top of the other and this composite is compacted.

7. The method according to one of claims 1 to 6, wherein the compaction is performed successively in two spatial directions that are perpendicular to each other.

8. A flexible electrical and/or thermal metal contact comprising fibrous sheets, obtainable by a method according to one of claims 1 to 7.

9. The use of metal contacts according to claim 8 to compensate for mechanical and/or thermal stresses in an electrical, electronic or thermal component.

10. The use according to claim 9, wherein the component is a thermoelectric generator or a Peltier element.

## Revendications

1. Procédé de fabrication de contacts métalliques flexibles, électriques et/ou thermiques, pour le raccordement de composants électriques, électroniques ou thermiques, dans lequel par laminage ou façonnage à froid, on comprime en plaques de fibres des feutres de fibres métalliques dont le diamètre est compris entre 1 et 500 µm.

2. Procédé selon la revendication 1, **caractérisé en ce que** le diamètre moyen des fibres est compris entre 10 et 100 µm.

3. Procédé selon l'une des revendications 1 et 2, **caractérisé en ce que** le métal est sélectionné parmi Cu, Ag, Au, Fe, Ni, Pt, Al et leurs alliages.

4. Procédé selon l'une des revendications 1 à 3, **caractérisé en ce que** les contacts métalliques ont un diamètre moyen ou une épaisseur de l'ordre de 100 µm à 10 mm.

5. Procédé selon l'une des revendications 1 à 4, **caractérisé en ce qu'**avant la compression, on replie une ou plusieurs fois les feutres de fibres métalliques pour former des stratifiés de feutre plus épais.

6. Procédé selon l'une des revendications 1 à 5, **caractérisé en ce que** l'on place les uns au-dessus des autres des feutres de fibres métalliques d'au moins deux métaux différents et **en ce que** l'on comprime cet ensemble.

7. Procédé selon l'une des revendications 1 à 6, **caractérisé en ce que** la compression s'effectue successivement dans deux directions spatiales perpendiculaires l'une à l'autre.

8. Contacts métalliques flexibles, électriques et/ou thermiques en plaques de fibres obtenus en recourant à un procédé selon l'une des revendications 1 à 7.

9. Utilisation de contacts métalliques selon la revendication 8 pour compenser les contraintes mécaniques et/ou thermiques dans un composant électrique, électronique ou thermique.

10. Utilisation selon la revendication 9, **caractérisée en ce que** le composant est un générateur thermoélectrique ou un élément Peltier.
